# EUROPÄISCHE PATENTSCHRIFT

(11) **EP 1 051 373 B1**
(45) Veröffentlichungstag und Bekanntmachung des Hinweises auf die Patenterteilung: **26.05.2004**
(21) Anmeldenummer: 99961043.9
(22) Anmeldetag: 01.12.1999
(51) Int. Cl.: C06D 5/06, C06B 29/22

(54) **AZIDFREIE, GASERZEUGENDE ZUSAMMENSETZUNG**
ACID-FREE, GAS-GENERATING COMPOSITION
COMPOSITION SANS AZIDE GENERATRICE DE GAZ

(30) Priorität: 02.12.1998 DE 29821544 U
(43) Veröffentlichungstag der Anmeldung: 15.11.2000
(73) Patentinhaber: TRW Airbag Systems GmbH, 84544 Aschau am Inn (DE)
(72) Erfinder: ZEUNER, Siegfried, D-81369 München (DE); HOFMANN, Achim, D-84570 Polling (DE); SCHROPP, Roland, D-93105 Tegernheim (DE); RÖDIG, Karl-Heinz, D-84559 Kraiburg (DE)
(74) Vertreter: Sulzbach, Werner, Dipl.-Chem. Dr.
(86) Internationale Anmeldenummer: PCT/EP1999/009382
(87) Internationale Veröffentlichungsnummer: WO 2000/032541

(56) Entgegenhaltungen:
- EP-A- 0 655 429
- EP-A- 1 006 096
- EP-A- 1 037 806
- EP-A- 1 061 057
- EP-A- 1 093 422
- EP-A- 1 114 010
- WO-A-95/00462
- WO-A-98/04507
- WO-A-98/47836
- FR-A- 2 772 370
- US-A- 4 909 549
- US-A- 5 780 768

## Beschreibung

Die vorliegende Erfindung betrifft eine azidfreie, gaserzeugende Zusammensetzung, insbesondere zur Verwendung in Sicherheitseinrichtungen für Kraftfahrzeuge.

Die US-A-5,780,768 beschreibt eine derartige Zusammensetzung, die ein Brennstoffgemisch aus der Guanidinnitrat, Nitroguanidin und deren Gemischen bestehenden Gruppe sowie einen anorganischen Oxidator umfaßt, der aus der aus Cerammoniumnitrat, Lithiumnitrat, Lithiumperchlorat, Natriumperchlorat, Gemischen von Ammoniumperchlorat und wenigstens einem Alkalimetallsalz, sowie Mischungen davon, ausgewählt ist. Ammoniumperchlorat ist in diesen Gemischen gegenüber den Alkalimetallsalzen im Unterschuß vorhanden. Das Oxidator-Brennstoff-Gemisch weist eine Sauerstoffbilanz von zwischen +4% und -4% auf. Der Anteil an festen Verbrennungsrückständen des Gemisches soll nicht größer als 30 Gew.-% sein.

Die bekannten gaserzeugenden Zusammensetzungen weisen jedoch im allgemeinen Verbrennungstemperaturen von weit über 2200 K auf. Die hohen Verbrennungstemperaturen begünstigen aber die Bildung von Kohlenmonoxid und Stickoxiden und haben somit höhere Schadgasemissionen zur Folge. Ferner entstehen Probleme mit den neuerdings verwendeten unbeschichteten Airbag-Materialien. Die zum Auffangen der aus dem Ammoniumperchlorat freigesetzten Salzsäure verwendeten hohen Mengen an Alkalimetallsalzen verursachen darüber hinaus einen hohen Feinstaubgehalt im erzeugten Gasgemisch.

Die nach-veröffentlichte europäische Anmeldung EP 1 037 864 (entsprechend WO 99/31029 A) offenbart gaserzeugende pyrotechnische Zusammensetzungen mit einem vernetzbaren reduzierenden Binder in einem Anteil von höchstens 10 Gew.-% der Zusammensetzung, die als Oxidatoren Gemische aus Ammoniumperchlorat und Natriumnitrat enthalten können. In den Ausführungsbeispielen sind Gewichtsverhältnisse von Ammoniumperchlorat zu Natriumnitrat von zwischen 1,42 und 2,1, entsprechend einem molaren Verhältnis von Ammoniumperchlorat zu Nitrationen (NO₃⁻) von 1,02 bzw. 1,51, beschrieben. Die letztgenannte Zusammensetzung enthält jedoch einen hohen Anteil an Lithiumkarbonat zum Abfangen der aus dem Ammoniumperchlorat entstehenden Salzsäure.

Es besteht daher weiterhin Bedarf an gaserzeugenden Zusammensetzungen, mit denen die vorgenannten Nachteile vermieden werden können.

Die Erfindung stellt hierzu eine azidfreie gaserzeugende Zusammensetzung bereit, die einen Brennstoff und einen anorganischen Oxidator umfaßt und deren Vebrennungstemperatur unterhalb von 2250 K liegt. Das erfindungsgemäße Gemisch ist dadurch gekennzeichnet, daß der anorganische Oxidator ein Gemisch aus Ammoniumperchlorat und einem aus der Gruppe der Alkalimetallnitrate und Erdalkalimetallnitrate ausgewählten Nitrat ist, wobei molare Verhältnis von Ammoniumperchlorat zu dem anorganischen Nitrat (NO₃⁻) größer als 1 ist, so daß
(i) das molare Verhältnis von Ammoniumperchlorat zu Alkalimetallnitrat zwischen 1,05:1 und 6:1 liegt, oder
(ii) das molare Verhältnis von Ammoniumperchlorat zu Erdalkalimetallnitrat zwischen 1,05:0,5 und 6:0,5 liegt.

Ausgenommen sind jedoch gaserzeugende, azidfreie Zusammensetzungen mit einem vernetzbaren reduzierenden Binder in einem Anteil von höchstens 10 Gew.-% der Zusammensetzung.

Vorzugsweise weist der Brennstoff eine Bildungsenthalpie von kleiner als -3,35 kJ/g und eine Sauerstoffbilanz von größer als -90 % auf. Die Sauerstoffbilanz der Zusammensetzung liegt vorzugsweise zwischen 0 und -4 %. Die Verbrennungstemperatur liegt bevorzugt unterhalb von 2200 K und besonders bevorzugt unterhalb von 2000 K.

Unter der Sauerstoffbilanz einer Verbindung oder eines Gemisches wird diejenige Sauerstoffmenge in Gewichtsprozent verstanden, die bei vollständiger Umsetzung der Verbindung oder des Gemisches zu beispielsweise CO₂, H₂O, Al₂O₃, B₂O₃ frei wird (O₂-Überbilanzierung). Reicht der vorhandene Sauerstoff hierzu nicht aus, so wird die zum vollständigen Umsatz notwendige Fehlmenge an Sauerstoff mit negativem Vorzeichen angegeben (O₂-Unterbilanzierung).

Die Sauerstoffbilanz des Brennstoffs ist bevorzugt größer als - 80%. Besonders bevorzugt ist der Brennstoff aus der aus Cyanursäure, Harnstoff, Oxamid, Urazol, Dialursäure, Biurea, Alloxan, Alloxantin, Parabansäure und deren Mischungen bestehenden Gruppe ausgewählt. Am meisten bevorzugt ist Cyanursäure.

Der anorganische Oxidator ist bevorzugt eine Mischung aus Ammoniumperchlorat und einem Alkalimetallnitrat, wobei das Alkalimetallnitrat aus der aus Natriumnitrat, Lithiumnitrat, Kaliumnitrat oder deren Mischungen bestehenden Gruppe ausgewählt ist. In vorteilhafter Weise kann auch eine Mischung aus Ammoniumperchlorat und Erdalkalimetallnitraten wie beispielsweise Strontiumnitrat als Oxidator eingesetzt werden.

Überraschenderweise wurde gefunden, daß bei Verwendung eines Gemisches aus Ammoniumperchlorat und anorganischen Nitraten, wie Alkalimetallnitraten oder Erdalkalimetallnitraten, als Oxidator der Anteil der Alkali- oder Erdalkalimetallsalze im Oxidatorgemisch auch unter die zum Auffangen der aus dem Ammoniumperchlorat freigesetzten Salzsäure notwendige stöchiometrische Menge verringert werden kann, ohne daß im freigesetzten Gasgemisch nennenswerte Mengen an Salzsäure nachzuweisen wären. Durch die jetzt mögliche Verwendung von Ammoniumperchlorat in Überschuß zu den weiteren anorganischen Nitraten wird der Anteil der entstehenden festen Verbrennungsrückstände weiter reduziert und die Gasausbeute beträchtlich erhöht.

Das molare Verhältnis von Ammoniumperchlorat zu Alkalimetallnitrat kann dabei bevorzugt zwischen 1,5:1 und 3,5:1, variieren. Das molare Verhältnis von Ammoniumperchlorat und Erdalkalimetallnitrat liegt entsprechend bevorzugt zwischen 1,5:0,5 und 3,5:0,5.

Die erfindungsgemäße gaserzeugende Zusammensetzung kann ferner bis zu 10 Gew.-%, bezogen auf die Gesamtzusammensetzung, eines Abbrandbeschleunigers enthalten, der aus der Gruppe Guanidincarbonat, Guanidinnitrat, Guanidinperchlorat, Aminoguanidinnitrat, Diaminoguanidinnitrat, Triaminoguanidinnitrat, Nitroguanidin und deren Mischungen ausgewählt ist.

Der Zusammensetzung können darüber hinaus in vorteilhafter Weise Abbrandmoderatoren in einem Anteil von bis zu 5 Gew.-%, bezogen auf die Gesamtzusammensetzung, zugesetzt werden, die aus der Gruppe Cr₂O₃, MnO₂, Fe₂O₃, Fe₃O₄, CuO, Cu₂O und deren Mischungen ausgewählt sind. Schließlich kann das Gemisch noch übliche Verarbeitungshilfen in einem Anteil von bis zu 3 Gew.-% enthalten. Die Verarbeitungshilfen sind bevorzugt aus der Gruppe der Rieselhilfen, Preßhilfsmittel und/oder Gleitmittel ausgewählt.

Besonders bevorzugte erfindungsgemäße Zusammensetzungen bestehen im wesentlichen aus 30 bis 45 Gew.-% Cyanursäure, 0 bis 5 Gew.-% Guanidinnitrat, 10 bis 35 Gew.-% Natriumnitrat, 20 bis 50 Gew.-% Ammoniumperchlorat sowie jeweils 0 bis 2 Gew.-% CuO und Fe₂O₃. Eine weitere, besonders bevorzugte Zusammensetzung besteht im wesentlichen aus 30 bis 45 Gew.-% Cyanursäure, 0 bis 5 Gew.-% Guanidinnitrat, 10 bis 35 Gew.-% Strontiumnitrat, 20 bis 50 Gew.-% Ammoniumperchlorat sowie jeweils 0 bis 2 Gew.-% CuO und Fe₂O₃.

Die erfindungsgemäßen Zusammensetzungen zeichnen sich im Vergleich zu den in der US 5,780,768 beschriebenen Zusammensetzungen durch äußerst niedrige Verbrennungstemperaturen von unterhalb 2250 K sowie eine gute Anzündwilligkeit in Verbindung mit einer ausreichend hohen Abbrandgeschwindigkeit aus. Die Kohlenmonoxid- und Stickoxidanteile im freigesetzten Gasgemisch sind ebenfalls erheblich niedriger. Die erfindungsgemäßen Zusammensetzungen ergeben zudem eine erhöhte Gasausbeute bei deutlich verringertem Partikelausstoß.

Als günstig für die Erzeugung möglichst niedriger Verbrennungstemperaturen und damit niedrigerer Schadgasemissionen hat sich die Verwendung eines C, H, N und O enthaltenden Brennstoffs mit einer Bildungsenthalpie ΔH_{f} von kleiner als -3,35 kJ/g erwiesen, dessen Sauerstoffbilanz gleichzeitig größer als -90% ist. Damit ist gewährleistet, daß der Anteil an Oxidator in der Zusammensetzung gering gehalten werden kann. Geeignete Brennstoffe, mit denen die Sauerstoffbilanz verbessert oder nur geringfügig beeinflußt werden kann, ohne die Bildungswärmen ΔH_{f} zu stark anzuheben, sind organische Verbindungen, die beispielsweise C=O, -OH, -CO₂H, -NH₂, nicht jedoch NO₂, als Substitutenten enthalten.

Guanidinnitrat (ΔH_{f} = -3,18 kJ/g, Sauerstoffbilanz = -26,2%) und Nitroguanidin (ΔH_{f} = -0,88 kJ/g, Sauerstoffbilanz = -30,7%) ergeben bei gleicher Sauerstoffbilanz der Mischung mit einem vorgegebenen Oxidator höhere Verbrennungstemperaturen als die erfindungsgemäß bevorzugten Verbindungen, wie z.B. Cyanursäure (ΔH_{f} = -5,356, Sauerstoffbilanz = -55,8 %), Harnstoff, Oxamid, Urazol, Dialursäure und Biurea, und sind daher weniger bevorzugt.

In manchen Fällen kann es jedoch vorteilhaft sein, beispielsweise Guanidinnitrat oder eine andere Guanidinverbindung in geringen Mengen von bis zu 10 Gew.-% als Beschleuniger zuzusetzen.

Schließlich wurde gefunden, daß im Gegensatz zu der in den Ausführungsbeispielen der US-A 5,780,768 angegebenen Überbilanzierung an Sauerstoff die Sauerstoffbilanz der Zusammensetzung vorteilhaft zwischen 0 und -4% eingestellt werden kann, da der Grenzwert für das bevorzugt bei Sauerstoffüberbilanzierung entstehende NOₓ wesentlich niedriger ist als der Grenzwert für das bei bevorzugt bei Unterbilanzierung entstehende Kohlenmonoxid.

Die Erfindung wird nachfolgend anhand einiger Ausführungsbeispiele beschrieben, die jedoch nicht in einem einschränkenden Sinn zu verstehen sind.

### Beispiel 1

| | |
|---|---|
| 228 g | gemahlene Cyanursäure, |
| 26,4 g | mikronisiertes Guanidinnitrat, |
| 218,5 g | Ammoniumperchlorat und |
| 127,1 g | Natriumnitrat |

wurden gemeinsam in eine Kugelmühle eingewogen, 3 Stunden lang gemahlen und miteinander vermischt. Das erhaltene Gemisch wurde ohne weitere Verarbeitungsschritte direkt zu Tabletten verpreßt.

Das so erhaltene Gemisch wurde in einer geschlossenen 60 1-Kanne gezündet. Der auf diese Weise ermittelte maximale Kannendruck betrug 216 kPa, bei einer berechneten Gasausbeute von 84,7 %. Die Kohlenmonoxidkonzentration im freigesetzten Gasgemisch, gemessen in einer 2,5 m³ Kammer, betrug 289 ppm, die NOₓ-Konzentration betrug 56 ppm. Der ausgestoßene Feinstaub lag bei 1,05 g. Die berechnete Verbrennungstemperatur betrug 2165 K. Die HCl-Konzentration im erzeugten Gasgemisch lag unterhalb der Nachweisgrenze von 1 ppm.

### Beispiel 2

| | |
|---|---|
| 38,7 g | gemahlene Cyanursäure |
| 3,4 g | mikronisiertes Guanidinnitrat |
| 24,2 g | Kaliumnitrat |
| 33,7 g | Ammoniumperchlorat |
| 2 g | Eisenoxid |
| 2 g | Kupferoxid |

wurden gemeinsam in eine Kugelmühle eingewogen, 3 Stunden lang gemahlen und miteinander vermischt. Das erhaltene Gemisch wurde ohne weitere Verarbeitungsschritte direkt zu Tabletten verpreßt.

43 g der so erhaltenen Zusammensetzung wurden in einem üblichen Fahrergasgenerator in einer geschlossenen 60 1-Kanne gezündet. Der auf diese Weise ermittelte maximale Kannendruck betrug 216 kPa bei einer berechneten Gasausbeute von 80,4 %. Die Verbrennungstemperatur des Gemischs wurde zu 2097 K berechnet. Die Bestimmung der Schadgase erfolgte in einer 2,5 m³-Testkammer mit einem Infrarotspektrometer über 30 Minuten. Bei dieser Messung wurden die folgenden Gaskonzentrationen ermittelt:

| Gas | Konzentration [ppm] |
|---|---|
| CO | 242 |
| NO | 6,7 |
| NO₂ | 0,36 |
| NH₃ | < 1 |
| CO₂ | 1583 |
| SO₂ | <0,1 |
| HCN | <1 |
| HCl | <0,5 |
| CH₂O | <0,8 |
| COCl₂ | <0,1 |
| C₆H₆ | < 1 |

Die Verwendung des < -Zeichens in der obigen Tabelle bedeutet, daß die Konzentration der jeweiligen Gase unterhalb der Nachweisgrenze des verwendeten Meßgeräts lag.

Aus einer thermodynamischen Berechnung ergibt sich bei einer Verbrennung der obigen Zusammensetzung eine HCl-Konzentration von ca. 170 ppm. Diese theoretisch berechnete HCl-Menge wurde in keinem der durchgeführten Experimente gefunden. Es wurde daher versucht, die fehlende HCl-Menge im Verbrennungsgas durch Kondensation mit Wasser unmittelbar nach der Auslösung des Gasgenerators und vor Beginn der Gasmessung in der Testkanne, (d.h. innerhalb eines Zeitbereichs von 100 ms bis 1 min.) nachzuweisen. Bei diesem Versuch wurde nach dem Auswaschen der Testkanne ein pH-Wert von 8,5 ermittelt. Ein Vergleichsversuch vor Auslösung des Gasgenerators ergab einen pH-Wert von 9,3. Ferner wurde in der Waschlösung ein molarer Überschuß von Chloridionen im Vergleich zu Kaliumionen festgestellt. Die erhaltenen Ergebnisse lassen den Schluß zu, daß die bei der Verbrennungsreaktion entstehende Salzsäure nach dem Auslösen des Gasgenerators sehr schnell kondensiert und somit für den Insassen nicht gefährlich wird. Der in den meisten Herstellerspezifikationen angesetzte Grenzwert von 25 ppm für eine 30minütige Exposition mit Salzsäure wird in jedem Fall wesentlich unterschritten.

### Beispiel 3

| | |
|---|---|
| 37,3 g | gemahlene Cyanursäure, |
| 3,2 g | mikronisiertes Guanidinnitrat, |
| 45 g | Ammoniumperchlorat |
| 14,5 g | Natriumnitrat |

wurden gemeinsam in eine Kugelmühle eingewogen, 3 Stunden lang gemahlen und miteinander vermischt. Das erhaltene Gemisch wurde ohne weitere Verarbeitungsschritte direkt zu Tabletten verpreßt.

42 g der so erhaltenen Zusammensetzung wurden in einem üblichen Gasgenerator in einer geschlossenen 60 1-Kanne gezündet, wobei ein maximaler Kannendruck von 235 kPa erhalten wurde. Die Gasausbeute lag bei 90 %; die Verbrennungstemperatur des Gemischs betrug 2243 K. Die entstehenden Verbrennungsgase wurden in einer 2,5 m³-Testkammer mit einem Infrarot-Spektrometer analysiert. Nach 30 Minuten betrug die Kohlenmonoxidkonzentration 524 ppm, und die NOₓ-Konzentration lag bei 61,5 ppm. Die Sauerstoffbilanz dieser Zusammensetzung betrug +0,8 %; dies erklärt die Verschiebung zu höheren Kohlenmonoxidwerten in den Verbrennungsgasen im Vergleich zu den Zusammensetzungen gemäß den Beispielen 1 und 2.

Die Menge an ausgestoßenem Feinstaub lag mit 0,95 g jedoch niedriger als im Beispiel 1. Obwohl das molare Verhältnis von Ammoniumperchlorat zu Kaliumnitrat in diesem Beispiel bei ca. 2,27 lag, konnte auch bei diesem Versuch keine nennenswerte Menge an Salzsäure in den Verbrennungsgasen festgestellt werden. Die HCl-Konzentration lag mit < 1 ppm unterhalb der Nachweisgrenze des verwendeten Geräts.

## Patentansprüche

1. Azidfreie, gaserzeugende Zusammensetzung, insbesondere zur Verwendung in Sicherheitseinrichtungen für Kraftfahrzeuge, mit einem Brennstoff und einem anorganischen Oxidator, **dadurch gekennzeichnet, daß** die Verbrennungstemperatur der Zusammensetzung unterhalb von 2250 K liegt und daß der anorganische Oxidator ein Gemisch aus Ammoniumperchlorat und einem aus der Gruppe der Alkalimetallnitrate und Erdalkalimetallnitrate ausgewählten Nitrat ist, wobei
(i) das molare Verhältnis von Ammoniumperchlorat zu Alkalimetallnitrat zwischen 1,05:1 und 6:1 liegt, oder
(ii) das molare Verhältnis von Ammoniumperchlorat zu Erdalkalimetallnitrat zwischen 1,05:0,5 und 6:0,5 liegt,
ausgenommen eine azidfreie, gaserzeugende Zusammensetzung mit einem vernetzbaren reduzierenden Binder in einem Anteil von höchstens 10 Gew.-% der Zusammensetzung.

2. Zusammensetzung nach Anspruch 1, **dadurch gekennzeichnet, daß** die Sauerstoffbilanz des Brennstoffs größer als -90% und die Bildungsenthalpie kleiner als -3,35 kJ/g ist.

3. Zusammensetzung nach Anspruch 1, **dadurch gekennzeichnet, daß** der Brennstoff aus der aus Cyanursäure, Harnstoff, Oxamid, Urazol, Dialursäure, Biurea, Alloxan, Alloxantin, Parabensäure und deren Mischungen bestehenden Gruppe ausgewählt ist.

4. Zusammensetzung nach Anspruch 3, **dadurch gekennzeichnet, daß** der Brennstoff Cyanursäure ist.

5. Zusammensetzung nach einem der Ansprüche 1 bis 4, **dadurch gekennzeichnet, daß** die Sauerstoffbilanz der Zusammensetzung zwischen 0 und -4% liegt.

6. Zusammensetzung nach einem der Ansprüche 1 bis 5, **dadurch gekennzeichnet, daß** der Oxidator eine Mischung aus Ammoniumperchlorat und einem Alkalimetallnitrat ist, wobei das Alkalimetallnitrat aus der aus Natriumnitrat, Lithiumnitrat, Kaliumnitrat oder deren Mischungen bestehenden Gruppe ausgewählt ist

7. Zusammensetzung nach Anspruch 6, **dadurch gekennzeichnet, daß** das molare Verhältnis von Ammoniumperchlorat und Alkalimetallnitrat zwischen 1,5:1 und 3,5:1 liegt.

8. Zusammensetzung nach einem der Ansprüche 1 bis 5, **dadurch gekennzeichnet, daß** der Oxidator eine Mischung aus Ammoniumperchlorat und einem Erdalkalimetallnitrat ist.

9. Zusammensetzung nach Anspruch 8, **dadurch gekennzeichnet, daß** der Oxidator eine Mischung aus Ammoniumperchlorat und Strontiumnitrat ist.

10. Zusammensetzung nach Anspruch 8 oder 9, **dadurch gekennzeichnet, daß** das molare Verhältnis von Ammoniumperchlorat zu Erdalkalimetallnitrat zwischen 1,5:0,5 und 3,5:0,5 liegt.

11. Zusammensetzung nach einem der vorhergehenden Ansprüche, **dadurch gekennzeichnet, daß** die Zusammensetzung, bezogen auf die Gesamtzusammensetzung, bis zu 10 Gew.-% Abbrandbeschleuniger enthält, die aus der Gruppe Guanidincarbonat, Guanidinnitrat, Guanidinperchlorat, Aminoguanidinnitrat, Diaminoguanidinnitrat, Triaminognanidinnitrat, Nitroguanidin und deren Mischungen ausgewählt sind.

12. Zusammensetzung nach einem der vorhergehenden Ansprüche, **dadurch gekennzeichnet, daß** die Zusammensetzung zusätzlich bis zu 5 Gew.-% Abbrandmoderatoren enthält, die aus der Gruppe Cr₂O₃, MnO₂, Fe₂O₃, Fe₃O₄, CuO, Cu₂O und deren Mischungen ausgewählt sind.

13. Zusammensetzung nach einem der vorhergehenden Ansprüche, **dadurch gekennzeichnet, daß** die Zusammensetzung zusätzlich bis zu 3 Gew.-% übliche Verarbeitungshilfen aus der Gruppe der Rieselhilfen, Preßhilfsmittel und/oder Gleitmittel enthält.

14. Zusammensetzung nach Anspruch 1, bestehend aus 30 bis 45 Gew.-% Cyanursäure, 0 bis 5 Gew.-% Guanidinnitrat, 10 bis 35 Gew.-% Natriumnitrat oder Kaliumnitrat, 20 bis 50 Gew.-% Ammoniumperchlorat, 0 bis 2 Gew.-% CuO und 0 bis 2 Gew.-% Fe₂O₃, sowie 0 bis 3 Gew.-% Verarbeitungshilfen und unvermeidbaren Verunreinigungen.

15. Zusammensetzung nach Anspruch 1, bestehend aus 30 bis 45 Gew.-% Cyanursäure, 0 bis 5 Gew.-% Guanidinnitrat, 10 bis 35 Gew.-% Strontiumnitrat, 20 bis 50 Gew.-% Ammoniumperchlorat, 0 bis 2 Gew.-% CuO und 0 bis 2 Gew.-% Fe₂O₃, sowie 0 bis 3 Gew.-% Verarbeitungshilfen und unvermeidbaren Verunreinigungen.

## Claims

1. An azide-free gas-generating composition, in particular for use in safety devices for motor vehicles, comprising a fuel and an inorganic oxidizer, **characterized in that** the combustion temperature of the composition is below 2250 K and that the inorganic oxidizer is a mixture of ammonium perchlorate and a nitrate selected from the group of alkali metal nitrates and alkaline earth metal nitrates,
(i) the molar ratio of ammonium perchlorate to alkali metal nitrate being between 1.05:1 and 6:1, or
(ii) the molar ratio of ammonium perchlorate to alkaline earth metal nitrate being between 1.05:0.5 and 6:0.5,
except for an azide-free gas-generating composition comprising a crosslinkable reducing binder in a proportion of not more than 10% by weight of the composition.

2. The composition according to Claim 1, **characterized in that** the oxygen balance of the fuel is greater than -90% and the formation enthalpy is less than -3.35kJ/g.

3. The composition according to Claim 1, **characterized in that** the fuel is selected from the group consisting of cyanuric acid, urea, oxamide, urazol, dialuric acid, biurea, alloxane, alloxantine, parabenic acid and mixtures thereof.

4. The composition according to Claim 3, **characterized in that** the fuel is cyanuric acid.

5. The composition according to any of Claims 1 to 4, **characterized in that** the oxygen balance of the composition is between 0 and -4%.

6. The composition according to any of Claims 1 to 5, **characterized in that** the oxidizer is a mixture of ammonium perchlorate and an alkali metal nitrate, the alkali metal nitrate being selected from the group consisting of sodium nitrate, lithium nitrate, potassium nitrate or mixtures thereof.

7. The composition according to Claim 6, **characterized in that** the molar ratio of ammonium perchlorate to alkali metal nitrate is between 1.5:1 and 3.5:1.

8. The composition according to any of Claims 1 to 5, **characterized in that** the oxidizer is a mixture of ammonium perchlorate and an alkaline earth metal nitrate.

9. The composition according to Claim 8, **characterized in that** the oxidizer is a mixture of ammonium perchlorate and strontium nitrate.

10. The composition according to Claim 8 or 9, **characterized in that** the molar ratio of ammonium perchlorate to alkaline earth metal nitrate is between 1.5:0.5 and 3.5:0.5.

11. The composition according to any of the preceding claims, **characterized in that** the composition, in relation to the overall composition, contains up to 10 % by weight of burning accelerators, which are selected from the group of guanidine carbonate, guanidine nitrate, guanidine perchlorate, aminoguanidine nitrate, diaminoguanidine nitrate, triaminoguanidine nitrate, nitroguanidine and mixtures thereof.

12. The composition according to any of the preceding claims, **characterized in that** the composition contains in addition up to 5 % by weight of burning moderators, which are selected from the group of Cr₂O₃, MnO₂, Fe₂O₃, Fe₃O₄, CuO, Cu₂O and mixtures thereof.

13. The composition according to any of the preceding claims, **characterized in that** the composition contains in addition up to 3 % by weight conventional processing aids from the group of trickling aids, pressure aids and/or lubricants.

14. The composition according to Claim 1, consisting of 30-45% by weight cyanuric acid, 0 to 5 % by weight guanidine nitrate, 10 to 35 % by weight sodium nitrate or potassium nitrate, 20 to 50 % by weight ammonium perchlorate, 0 to 2 % by weight CuO and 0 to 2 % by weight Fe₂O₃, as well as 0 to 3 % by weight processing aids and inevitable impurities.

15. The composition according to Claim 1, consisting of 30 to 45 % by weight cyanuric acid, 0 to 5 % by weight guanidine nitrate, 10 to 35 % by weight strontium nitrate, 20 to 50 % by weight ammonium perchlorate, 0 to 2 % by weight CuO and 0 to 2 % by weight Fe₂O₃, as well as 0 to 3% by weight processing aids and inevitable impurities.

## Revendications

1. Composition exempte d'azide engendrant du gaz, en particulier pour être utilisée dans des dispositifs de sécurité pour véhicules automobiles, comportant un combustible et un oxydant inorganique, **caractérisée en ce que** la température de combustion de la composition est inférieure à 2250 K et **en ce que** l'oxydant inorganique est un mélange de perchlorate d'ammonium et d'un nitrate choisi parmi le groupe des nitrates de métal alcalin et des nitrates de métal alcalinoterreux,
(i) le rapport molaire entre le perchlorate d'ammonium et le nitrate de métal alcalin est entre 1,05:1 et 6:1, ou
(ii) le rapport molaire entre le perchlorate d'ammonium et le nitrate de métal alcalinoterreux est entre 1,05:0,5 et 6:0,5,
exceptée une composition exempte d'azide comprenant un liant réducteur réticulable dans une proportion de 10 % en poids au maximum de la composition.

2. Composition selon la revendication 1, **caractérisée en ce que** le bilan d'oxygène du combustible est supérieur à -90 % et l'enthalpie de formation est inférieure à -3,35 kJ/g.

3. Composition selon la revendication 1, **caractérisée en ce que** le combustible est choisi parmi le groupe constitué d'acide ciyanurique, d'urée, d'oxamide, d'urazol, d'acide dialurique, de biurée, d'alloxane, d'alloxantine, d'acide parabanique ou de leurs mélanges.

4. Composition selon la revendication 3, **caractérisée en ce que** le combustible est de l'acide cyanurique.

5. Composition selon l'une des revendications 1 à 4, **caractérisée en ce que** le bilan d'oxygène de la composition est entre 0 et -4 %.

6. Composition selon l'une des revendications 1 à 5, **caractérisée en ce que** l'oxydant est un mélange de perchlorate d'ammonium et d'un nitrate de métal alcalin, le nitrate de métal alcalin étant choisi parmi le groupe constitué de nitrate de sodium, de nitrate de lithium, de nitrate de potassium ou de leurs mélanges.

7. Composition selon la revendication 6, **caractérisée en ce que** le rapport molaire entre le perchlorate d'ammonium et le nitrate de métal alcalin est entre 1,5:1 et 3,5:1.

8. Composition selon l'une des revendications 1 à 5, **caractérisée en ce que** l'oxydant est un mélange de perchlorate d'ammonium et d'un nitrate de métal alcalinoterreux.

9. Composition selon la revendication 8, **caractérisée en ce que** l'oxydant est un mélange de perchlorate d'ammonium et de nitrate de strontium.

10. Composition selon la revendication 8 ou 9, **caractérisée en ce que** le rapport molaire entre le perchlorate d'ammonium et le nitrate de métal alcalinoterreux est entre 1,5:0,5 et 3,5:0,5.

11. Composition selon l'une des revendications précédentes, **caractérisée en ce que** la composition, par rapport à la composition dans son ensemble, contient jusqu'à 10 % en poids d'accélérateurs de combustion qui sont choisis parmi le groupe constitué de carbonate de guanidine, de nitrate de guanidine, de perchlorate de guanidine, de nitrate d'aminoguanidine, de nitrate de diaminoguanidine, de nitrate de triaminoguanidine, de nitroguanidine et de leurs mélanges.

12. Composition selon l'une des revendications précédentes, **caractérisée en ce que** la composition contient additionnellement jusqu'à 5 % en poids de modérateurs de combustible qui sont choisi parmi le groupe constitué de Cr₂O₃, MnO₂, Fe₂O₃, Fe₃O₄, CuO, Cu₂O et de leurs mélanges.

13. Composition selon l'une des revendications précédentes, **caractérisée en ce que** la composition contient additionnellement jusqu'à 3 % en poids de produits auxiliaires usuels parmi le groupe constitué de produits auxiliaires de ruissellement, de produits auxiliaires de pressage et/ou de lubrifiants.

14. Composition selon la revendication 1, constituée de 30 à 45 % en poids d'acide cyanurique, de 0 à 5 % en poids de nitrate de guanidine, de 10 à 35 % en poids de nitrate de sodium ou de nitrate de potassium, de 20 à 50 % en poids de perchlorate d'ammonium, de 0 à 2 % en poids de CuO et de 0 à 2 % en poids de Fe₂O₃, ainsi que de 0 à 3 % en poids de produits auxiliaires et d'impuretés inévitables.

15. Composition selon la revendication 1, constituée de 30 à 45 % en poids d'acide cyanurique, de 0 à 5 % en poids de nitrate de guanidine, de 10 à 35 % en poids de nitrate de strontium, de 20 à 50 % en poids de perchlorate d'ammonium, de 0 à 2 % en poids de CuO et de 0 à 2 % en poids de Fe₂O₃, ainsi que de 0 à 3 % en poids de produits auxiliaires et d'impuretés inévitables.
